# EUROPÄISCHE PATENTSCHRIFT

(11) **EP 0 469 410 B1**
(45) Veröffentlichungstag und Bekanntmachung des Hinweises auf die Patenterteilung: **01.06.1994**
(21) Anmeldenummer: 91112149.9
(22) Anmeldetag: 20.07.1991
(51) Int. Cl.: B21C 19/00, C21D 7/10

(54) **Verfahren und Anlage zur Verfestigung von Betonstahl**
Method and device for strengthening of reinforcing bars for concrete
Méthode et dispositif pour augmenter la résistance d'acier d'armature

(30) Priorität: 03.08.1990 DE 4024653
(43) Veröffentlichungstag der Anmeldung: 05.02.1992
(73) Patentinhaber: HANSE-MONTAN HANSEATISCHE MONTANHANDELSGESELLSCHAFT mbH, D-21129 Hamburg (DE)
(72) Erfinder: Thiesbürger, Robert, W-2081 Appen (DE); Preiss, Wolfgang, W-2150 Buxtehude (DE)
(74) Vertreter: Andrejewski, Walter

(56) Entgegenhaltungen:
- EP-A- 0 194 478
- DE-B- 2 449 268
- US-A- 4 216 666

## Beschreibung

Die Erfindung betrifft ein Verfahren zur Verfestigung von Betonstahl, insbesondere von schweißbarem Betonstahl, der durch Warmwalzen hergestellt wurde, wobei der Betonstahl kalt und kontinuierlich im torsionsfreien Durchlauf in verschiedenen Biegeebenen einer mechanischen Verformung unterworfen und dadurch unter anderem in bezug auf seine Streckgrenze und seine Dehnung eingestellt wird. Der Ausdruck Betonstahl bezeichnet im Rahmen der Erfindung gerippten und ungerippten Betonstahl, insbesondere auch Betonstahl mit Schrägrippen sowie gegebenenfalls Längsrippen, z.B. Betonstahl nach DIN 488. Die Erfindung betrifft fernerhin eine Anlage zur Durchführung des beschriebenen Verfahrens.

Im Rahmen bekannter Maßnahmen ist die mechanische Verformung eine Kaltreckung. Bei einem in die großtechnische Praxis eingeführten Verfahren resultiert das Recken aus einer Torsionsverformung mit Hilfe einer Torsionsmaschine, die diskontinuierlich arbeitet. Die diskontinuierliche Verfahrensführung stört den betrieblichen Ablauf. Für die einzustellende Streckgrenze sowie für die einzustellende Reckung müssen verhältnismäßig große, unvermeidbare Toleranzen zugelassen und berücksichtigt werden. Insbesondere sind die Werte für die Streckgrenze und die Reckung über die Länge eines Betonstahls nach Maßgabe der unterschiedlichen Reckungsabschnitte, die zu der diskontinuierlichen Verfahrensweise gehören, wenig gleichmäßig. Die Dauerschwingungsfestigkeit des so gestreckten Betonstahls ist häufig unbefriedigend. Es besteht bei Schwingungsbeanspruchungen Dauerbruchgefahr. Andererseits verlangt die Praxis im zunehmenden Maße auch hohe Werte für die Dauerschwingungsfestigkeit. - Wegen der beschriebenen Probleme wird, um bei Betonstahl die vorgeschriebenen Werte für die Streckgrenze und die Dehnung einzuhalten, häufig von der beschriebenen Kaltreckung durch Torsion Abstand genommen und werden die vorgeschriebenen physikalischen Eigenschaften durch Microlegierung eingestellt, insbesondere durch Zugabe von Vanadium. Das führt zu befriedigenden Ergebnissen. Das ist jedoch wegen der Notwendigkeit, Vanadium zuzulegieren, aufwendig, zumal die Vanadium-Preise in der Tendenz seit vielen Jahren steigen und weitere Steigungen zu erwarten sind.

In neuerer Zeit ist darüber berichtet worden, daß das Microlegieren durch ein kontinuierliches Recken ersetzt werden kann (Werkzeitschrift "Report" der Hamburger Stahlwerke Gesellschaft mit beschränkter Haftung vom 22. Juni 1989, Seite 11). Hier wurde mit einer Reckmaschine gearbeitet, die zwei mit unterschiedlicher Umfangsgeschwindigkeit arbeitende Reckscheiben aufweist. In diesen Zusammenhang gehört eine ältere Patentanmeldung (EP 90 111 026.2, PatG § 3 (2)), die lehrt, daß der Stahldraht kontinuierlich gereckt wird und dazu über zumindest zwei angetriebene Reckscheiben oder Reckwalzen geführt wird, die mit unterschiedlichen Umfangsgeschwindigkeiten auf den Stahldraht arbeiten, daß über die Umfangsgeschwindigkeitsdifferenz der beiden Reckscheiben der Reckgrad gesteuert wird, und daß über die Reckgeschwindigkeit die Streckgrenze und die Dehnung gesteuert bzw. eingestellt werden. Dabei wird der Stahldraht mit einem Mindestkrümmungsradius von 500 mm über die Reckscheiben geführt. Im Rahmen dieser Maßnahmen ist die Biegeverformung an den Reckscheiben spärlich. Sie wird so eingerichtet, daß die Reibungskräfte, die auf den Betonstahl einwirken, zur ausreichend schlupffreien Mitnahme des Betonstahls ausreichen und die beschriebene Reckung im Bereich zwischen den beiden Reckscheiben bewirken. Die Biegeverformung an den Reckscheiben bewirkt keinen zur Verfestigung selbst erheblich beitragenden Effekt. Die Reckung erfolgt in Längsrichtung des Betonstahls. Die erzeugte Verfestigung ist insoweit eine einachsige Kaltverfestigung mit beachtlicher Anisotropie über den Querschnitt des Betonstahls. Die durch diese Kaltverfestigung erreichbaren Qualitätsverbesserungen können durch den Bauschinger Effekt beeinträchtigt sein, was für bestimmte Anwendungen des hergestellten und verfestigten Betonstahls stört. - Der Bauschinger Effekt beschreibt eine besondere physikalische Erscheinung: Die plastische Verformung eines Werkstoffes in einer Richtung setzt nach den Erkenntnissen von Bauschinger die Elastizitätsgrenze bei anschließender Verformung in entgegengesetzter Richtung herab. Der Bauschinger Effekt beruht auf der Ausbildung von inneren Spannungen, die entgegen der ursprünglichen Verformungsrichtung wirksam sind.

Der Bauschinger Effekt wirkt sich auch aus bei einem gattungsgemäßen Verfahren, bei dem der Betonstahl in zwei orthogonal zueinander angeordneten Biegeebenen verformt wird (EP-A-0 194 478).

Der Erfindung liegt die Aufgabe zugrunde, das eingangs beschriebene Verfahren so zu führen, daß eine über den Querschnitt des Betonstahls sehr isotrope Kaltverfestigung erreicht wird. Der Erfindung liegt fernerhin die Aufgabe zugrunde, eine Anlage anzugeben, die zur Durchführung des erfindungsgemäßen Verfahrens besonders geeignet ist.

Zur Lösung dieser Aufgabe lehrt die Erfindung in verfahrenstechnischer Hinsicht, daß der Betonstahl in drei verschiedenen Biegeebenen, die um etwa 120° gegeneinander versetzt sind, einer mehrstufigen Biegeverformung um Biegerollen unterworfen sowie dadurch in den Biegeebenen superponiert mehrachsig kaltverfestigt wird, wobei eine Verlängerung des Betonstahls erreicht wird, und daß die Streckgrenze sowie die Dehnung durch das Maß der Verlängerung eingestellt werden. Vorzugsweise wird der Betonstahl in drei verschiedenen Biegeebenen, die um etwa 120° gegeneinander versetzt sind, einer dreistufigen Biegeverformung unterworfen. Der Betonstahl kann mit einer Durchlaufgeschwindigkeit von 1 bis 25 m/sec der mehrstufigen Biegeverformung unterworfen werden. - Da erfindungsgemäß der Betonstahl eine Biegung in gegeneinander wie beschrieben versetzten Biegeebenen erfährt, kann insoweit, um die Betonstahlachse betrachtet, von einem mehrachsigen Biegezustand oder auch von einem mehrachsigen Kaltverfestigungszustand gesprochen werden. Das führt im Durchlaufverfahren dazu, daß jeder Punkt der Betonstahloberfläche kontinuierlich wechselnd dieser Beanspruchung unterworfen wird. Das Resultat besteht in einer sehr gleichmäßigen und sehr isotropen Verfestigung und einer sehr definierten und gleichmäßigen Querschnittsabnahme. Überraschenderweise verschwindet der störende Bauschinger Effekt. Die Qualitätswerte des Betonstahls in bezug auf Streckgrenze, Zugfestigkeit und Bruchdehnung werden wesentlich verbessert und lassen sich über die Verlängerung, d.h. den Reckgrad, einstellen bzw. steuern. Die erfindungsgemäßen Effekte sind besonders ausgeprägt, wenn mit drei Biegeebenen wie beschrieben gearbeitet wird.

Im einzelnen bestehen im Rahmen der Erfindung mehrere Möglichkeiten der weiteren Ausbildung und Gestaltung. So ist eine bevorzugte Ausführungsform der Erfindung dadurch gekennzeichnet, daß mit einem Verlängerungsgrad des Betonstahls von zumindest 5% gearbeitet wird. Es versteht sich, daß im Rahmen der Erfindung eine ausreichend ausgeprägte Biegeverformung verwirklicht werden muß. Bewährt hat sich, daß der Betonstahl an den einzelnen Biegerollen mit einem Umschlingungswinkel von 100 bis 150° geführt wird. Dabei kann mit Biegerollen gearbeitet werden, die einen Durchmesser in dem Durchmesserbereich aufweisen, der im Patentanspruch 6 angegeben worden ist.

Im Rahmen der Erfindung ist die Verfestigung über die Verlängerung, die der Betonstahl im erfindungsgemäßen Verfahren erfährt, einrichtbar und steuerbar. Dazu lehrt die Erfindung im einzelnen, daß die Verlängerung, die der Betonstahl bei der Verfestigung erfährt, und damit die Verfestigung, selbst bei vorgegebener Durchlaufgeschwindigkeit durch Auswahl des Durchmessers der Biegerollen und/oder Variation des Umschlingungswinkels eingerichtet wird. Im Rahmen der Erfindung liegt es, den Durchmesser der Biegerolle und/oder den Umschlingungswinkel in den einzelnen Biegeverformungsstufen unterschiedlich einzustellen. Jedenfalls kann der Umschlingungswinkel betriebsmäßig verstellt werden.

Das erfindungsgemäße Verfahren eignet sich für die verschiedensten, in der Bauindustrie üblichen Betonstähle. Bewährt hat sich das Verfahren insbesondere, wenn mit einem Betonstahl im Durchmesserbereich von 6 bis 14 mm gearbeitet wird. Gegenstand der Erfindung ist es insbesondere, daß ein Betonstahl nach DIN 488 dem erfindungsgemäßen Verfahren unterworfen wird. Im Anschluß an die Verfestigung kann mit üblichen Hilfsmitteln ein Richten des Betonstahls durchgeführt werden, dabei oder danach erfolgt das übliche Ablängen auf die Längen, die der Betonstahl für die Verwendung haben muß.

Gegenstand der Erfindung ist auch eine Anlage zur Verfestigung von Betonstahl, insbesondere schweißbarem Betonstahl, der durch Warmwalzen hergestellt wurde, - mit mehreren Rollenrichtwerken die in Durchlaufrichtung des Betonstahls hintereinander in unterschiedlichen Biegeebenen angeordnet sind, gekennzeichnet durch drei Rollenrichtwerke mit jeweils definierter Biegeebene, die gegeneinander um 120° versetzt angeordnet sind, wobei jedes Rollenrichtwerk zwei Stützrollen und eine im Bereich zwischen den Stützrollen angeordnete Biegerolle aufweist. Nach bevorzugter Ausführungsform der Erfindung ist die Biegerolle gegenüber den Stützrollen verstellbar und ist dadurch der Umschlingungswinkel einstellbar.

Im folgenden wird die Erfindung anhand einer lediglich ein Ausführungsbeispiel darstellenden Zeichnung ausführlicher erläutert. Es zeigen in schematischer Darstellung
- Fig. 1: die Rollenanordnung einer Anlage für die Durchführung des beschriebenen Verfahrens,
- Fig. 2: eine Ansicht des Gegenstandes der Fig. 1 in Durchlaufrichtung, in gegenüber der Fig. 1 wesentlich vergrößertem Maßstab.

In den Fig. 1 und 2 erkennt man drei Rollenrichtwerke 1, 2, 3 mit jeweils definierter Biegeebene A, B, C, die in Durchlaufrichtung des Betonstahls 4 hintereinander angeordnet sind. Sie sind gegeneinander um etwa 120° versetzt, wozu insbesondere auf die Fig. 2 verwiesen wird. Aus der Fig. 1 entnimmt man, daß jedes Rollenrichtwerk 1, 2, 3 zwei Stützrollen 5 und eine im Bereich zwischen den Stützrollen 5 angeordnete Biegerolle 6 aufweist. Diese ist in Richtung des Pfeiles, der in Fig. 1 im Bereich der Mitte angeordnet worden ist, verstellbar.

Arbeitet man mit der erfindungsgemäßen Anlage, so wird der Betonstahl 4 im torsionsfreien Durchlauf in drei verschiedenen Biegeebenen A, B, C, die um etwa 120° gegeneinander versetzt sind, einer dreistufigen Biegeverformung um jeweils eine Biegerolle 6 unterworfen. Er wird dadurch in den drei Biegeebenen A, B, C superponiert dreiachsig kaltverfestigt. Dabei wird eine Verlängerung des Betonstahls 4 erreicht. Die Streckgrenze und die Dehnung können durch das Maß der Verlängerung eingestellt werden. Dazu können die Biegerollen 6 bezüglich des Biegerollendurchmessers d besonders ausgewählt und kann der Umschlingungswinkel α besonders eingestellt werden. - Entsprechend verfährt man, wenn mit mehr als drei Biegeebenen gearbeitet wird.

### Ausführungsbeispiel

Ein gerippter Walzdraht der Abmessung 10 mm, Rippung gem. DIN 488, Stahl IV, und folgender Analyse:
- Kohlenstoff: : 0,19 %
- Silizium: : 0,23 %
- Mangan: : 0,79 %

Rest Eisen und übliche Beimengungen weisen im warmgewalzten Zustand folgende mechanische Eigenschaften auf:
- Streckgrenze Rp0,2: : 361 N/mm²
- Zugfestigkeit Rm: : 562 N/mm²
- Bruchdehnung A₁₀: : 24,7 %
- Verhältnis Rm/Rp0,2: : 1,56

Dieser warmgerippte Walzdraht wird über die beschriebene Anordnung geführt. Der Verlängerungsgrad beträgt ca. 6 %. Nach diesem kontinuierlichen Prozeß der Verfestigung ergaben sich folgende mechanische Eigenschaften (ohne künstliche Alterungsbehandlung):
- Streckgrenze Rp0,2: : 509 N/mm²
- Zugfestigkeit Rm: : 626 N/mm²
- Bruchdehnung A₁₀: : 19,2 %
- Gleichmaßdehnung A_{10Gl}: : 9,6 %
- Verhältnis Rm/Rp0,2: : 1,23

Damit entspricht dieses Material den Anforderungen der DIN 488 Sorte B St 500 S.

Das Biege-Verfestigungs-Verfahren wird bevorzugt mit Betonstahl in folgendem Analysenrahmen ausgeführt:
- Kohlenstoff: : 0,14 - 0,22 %
- Silizium: : 0,15 - 0,40 %
- Mangan: : 0,60 - 1,30 %

Rest Eisen und Beimengungen-Gehalte entsprechen der Vorgaben des Instituts für Bautechnik, Berlin.

Dem Biege-Verfestigungs-Vorgang nachgeschaltet ist eine kontinuierlich arbeitende Richtanlage, die das so verfestigte Material richtet und zu Stäbe definierter Länge ablängt. Beide Anlagen sind in Linie aufgestellt und arbeiten synchron. Das gerichtete Material kann als Vormaterial für Biege- und Bewehrungsbetriebe verwandt werden.

## Patentansprüche

1. Verfahren zur Verfestigung von Betonstahl (4), insbesondere von schweißbarem Betonstahl, der durch Warmwalzen hergestellt wurde, wobei der Betonstahl (4) kalt und kontinuierlich im torsionsfreien Durchlauf in verschiedenen Biegeebenen einer mechanischen Verformung unterworfen und dadurch unter anderem in bezug auf seine Streckgrenze und seine Dehnung eingestellt wird, **dadurch** **gekennzeichnet**, daß der Betonstahl (4) in drei verschiedenen Biegeebenen (A, B, C), die um etwa 120° gegeneinander versetzt sind, einer mehrstufigen Biegeverformung um Biegerollen (6) unterworfen sowie dadurch in den Biegeebenen (A, B, C) superponiert mehrachsig kaltverfestigt wird, wobei eine Verlängerung des Betonstahls (4) erreicht wird, und daß die Streckgrenze sowie die Dehnung durch das Maß dieser Verlängerung eingestellt werden.

2. Verfahren nach Anspruch 1, dadurch gekennzeichnet, daß der Betonstahl (4) mit einer Durchlaufgeschwindigkeit von 1 bis 25 m/sec der dreistufigen Biegeverformung unterworfen wird.

3. Verfahren nach einem der Ansprüche 1 oder 2, dadurch gekennzeichnet, daß mit einem Verlängerungsgrad des Betonstahls (4) von zumindest 5%, vorzugsweise von zumindest 7%, gearbeitet wird.

4. Verfahren nach einem der Ansprüche 1 bis 3, dadurch gekennzeichnet, daß der Betonstahl (4) an den einzelnen Biegerollen (6) mit einem Umschlingungswinkel (2) von 100 bis 150° geführt wird.

5. Verfahren nach einem der Ansprüche 1 bis 4, dadurch gekennzeichnet, daß mit Biegerollen (6) gearbeitet wird, die einen Durchmesser im Bereich von 70 bis 250 mm aufweisen.

6. Verfahren nach einem der Ansprüche 1 bis 5, dadurch gekennzeichnet, daß die Verlängerung, die der Betonstahl (4) bei der Verfestigung erfährt, und damit die Verfestigung, bei vorgegebener Durchlaufgeschwindigkeit, durch Auswahl des Durchmessers der Biegerollen (6) und/oder Variation des Umschlingungswinkels (2) eingerichtet wird.

7. Verfahren nach einem der Ansprüche 1 bis 6, dadurch gekennzeichnet, daß der Durchmesser der Biegerolle (6) und/oder der Umschlingungswinkel (2) in den einzelnen Biegeverformungsstufen unterschiedlich eingestellt werden.

8. Verfahren nach einem der Ansprüche 1 bis 7, dadurch gekennzeichnet, daß mit einem Betonstahl (4) im Durchmesserbereich von 6 bis 14 mm gearbeitet wird.

9. Verfahren nach einem der Ansprüche 1 bis 8, dadurch gekennzeichnet, daß ein Betonstahl (4) nach DIN 488 der Verfestigung unterworfen wird.

10. Anlage zur Verfestigung von Betonstahl, insbesondere schweißbarem Betonstahl, der durch Warmwalzen hergestellt wurde, - mit mehreren Rollenrichtwerken, die in Durchlaufrichtung des Betonstahls hintereinander in unterschiedlichen Biegeebenen angeordnet sind, gekennzeichnet durch drei Rollenrichtwerke (1, 2, 3) mit jeweils definierter Biegeebene (A, B, C), die gegeneinander jeweils um etwa 120° versetzt angeordnet sind, wobei jedes Rollenrichtwerk (1, 2, 3) zwei Stützrollen (5) und eine im Bereich zwischen den Stützrollen (5) angeordnete Biegerolle (6) aufweist.

11. Anlage nach Anspruch 10, dadurch gekennzeichnet, daß die Biegerolle (6) gegenüber den Stützrollen (5) verstellbar und dadurch der Umschlingungswinkel (α) einstellbar ist.

## Claims

1. A process for hardening concrete-reinforcing steel (4), particularly weldable concrete-reinforcing steel, which has been manufactured by hot-rolling, wherein the concrete-reinforcing steel (4) is subjected cold, continuously and in torsion-free throughput, to a mechanical deformation in different bending planes, and by this means is adjusted with regard to its apparent limit of elasticity and its elongation, amongst other properties, characterised in that the concrete-reinforcing steel (4) is subjected to a multi-stage bending deformation around bending rolls (6) in three different bending planes (A, B, C) which are offset by about 120° in relation to each other, and by this means undergoes superimposed multi-axial strain-hardening in the bending planes (A, B, C), wherein a lengthening of the concrete-reinforcing steel (4) is obtained, and that the apparent limit of elasticity and the elongation are adjusted by the extent of this lengthening.

2. A process according to claim 1, characterised in that the concrete-reinforcing steel (4) is subjected to the three-stage bending deformation at a throughput rate of 1 to 25 m/sec.

3. A process according to either one of claims 1 or 2, characterised in that a degree of lengthening of the concrete-reinforcing steel (4) of at least 5%, preferably of at least 7%, is employed.

4. A process according to any one of claims 1 to 3, characterised in that the concrete-reinforcing steel (4) is fed to the individual bending rolls (6) at an angle of wrap (2) of 100 to 150°.

5. A process according to any one of claims 1 to 4, characterised in that bending rolls (6) are employed which have a diameter in the range of 70 to 250 mm.

6. A process according to any one of claims 1 to 5, characterised in that the lengthening which the concrete-reinforcing steel (4) experiences during hardening, and thus the hardening, is established at a predetermined throughput rate by the selection of the diameter of the bending rolls (6) and/or by variation of the angle of wrap (2).

7. A process according to any one of claims 1 to 6, characterised in that the diameter of the bending roll (6) and/or the angle of wrap (2) are adjusted differently in the individual bending deformation stages.

8. A process according to any one of claims 1 to 7, characterised in that a concrete-reinforcing steel (4) in the diameter range of 6 to 14 mm is employed.

9. A process according to any one of claims 1 to 8, characterised in that a concrete-reinforcing steel (4) according to DIN 488 is subjected to the hardening.

10. An installation for hardening concrete-reinforcing steel, particularly weldable concrete-reinforcing steel, which has been manufactured by hot-rolling, - with a plurality of roller straightening units which are disposed in series in different bending planes in the direction of throughput of the concrete-reinforcing steel, characterised by three roller-straightening units (1, 2, 3), each with a defined bending plane (A, B, C), which are offset in relation to each other by about 120°, wherein each roller-straightening unit (1, 2, 3) has two back-up rolls (5) and a bending roll (6) disposed in the region between the back-up rolls (5).

11. An installation according to claim 10, characterised in that the bending roll (6) can be adjusted in relation to the back-up rolls (5) and by this means the angle of wrap (α) can be set.

## Revendications

1. Procédé pour transporter un acier d'armature (4), notamment un acier d'armature soudable, qui a été fabriqué par laminage à chaud, selon lequel on soumet l'acier d'armature (4), à froid et d'une manière continue, à une déformation mécanique, lors de son passage sans torsion dans différents plans de flexion et on règle de cette manière notamment sa limite élastique et son extension, caractérisé en ce qu'on soumet l'acier d'armature (4), dans trois plans différents de cintrage (A, B, C), qui sont décalés réciproquement d'environ 120°, à une déformation de flexion réalisée en plusieurs étapes, autour de rouleaux de flexion (6) et on l'écrouit ainsi d'une manière superposée suivant plusieurs axes dans les plans de flexion (A, B, C), ce qui permet d'obtenir un allongement de l'acier d'armature (4), et qu'on règle la limite élastique et l'extension au moyen de ce degré d'allongement.

2. Procédé selon la revendication 1, caractérisé en ce qu'on soumet l'acier d'armature (4) à une vitesse de déplacement de 1 à 25 m/s lors de la déformation de flexion appliquée en trois étapes.

3. Procédé selon l'une des revendications 1 ou 2, caractérisé en ce qu'on travaille avec un degré d'allongement de l'acier d'armature (4) égal à au moins 5 % et de préférence à au moins 7 %.

4. Procédé selon l'une des revendications 1 à 3, caractérisé en ce que l'acier d'armature (4) circule sur les différents rouleaux de flexion (6) avec un angle d'enroulement (2) compris entre 100 et 150°.

5. Procédé selon l'une des revendications 1 à 4, caractérisé en ce qu'on travaille avec des rouleaux de flexion (6), qui possèdent un diamètre dans la gamme de 70 à 250 mm.

6. Procédé selon l'une des revendications 1 à 5, caractérisé en ce que l'allongement, que subit l'acier d'armature (4) lors de son renforcement, et par conséquent le renforcement pour une vitesse de circulation prédéterminée, sont réglés grâce au choix du diamètre des rouleaux de flexion (6) et/ou de la variation de l'angle d'enroulement (2).

7. Procédé selon l'une des revendications 1 à 6, caractérisé en ce qu'on règle différemment le diamètre des rouleaux de flexion (6) et/ou l'angle d'enroulement (2) dans les différentes étapes de déformation par flexion.

8. Procédé selon l'une des revendications 1 à 7, caractérisé en ce qu'on travaille avec un acier d'armature (4) ayant un diamètre dans la gamme de 6 à 14 mm.

9. Procédé selon l'une des revendications 1 à 8, caractérisé en ce qu'on soumet un acier d'armature (4) à un renforcement selon DIN 488.

10. Installation pour renforcer un acier d'armature, notamment un acier d'armature soudable, qui a été fabriqué par laminage à chaud, - comportant plusieurs machines de dressage à rouleaux, qui sont disposées les unes derrière les autres dans différents plans de flexion, dans la direction de déplacement de l'acier d'armature, caractérisée par trois machines de dressage à rouleaux (1, 2, 3) comportant des plans de flexion respectifs définis (A, B, C), qui sont décalés réciproquement de respectivement environ 120°, chaque machine de dressage à rouleaux (1, 2, 3) comportant deux rouleaux d'appui (5) et un rouleau de flexion (6) disposé dans la zone située entre les rouleaux d'appui (5).

11. Installation selon la revendication 10, caractérisée en ce que le rouleau de flexion (6) est déplaçable par rapport aux rouleaux d'appui (5) et que, de ce fait, l'angle d'enroulement (α) est réglable.
